# FASCICULE DE BREVET EUROPEEN

(11) **EP 4 519 477 B1**
(45) Date de publication et mention de la délivrance du brevet: **01.04.2026**
(21) Numéro de dépôt: 23724778.8
(22) Date de dépôt: 04.05.2023
(51) Int. Cl.: C23C 4/04, B05B 7/20, B23K 35/36, B23K 35/40, B23K 5/18, B23K 9/04, C23C 4/11, C23C 4/131, C23C 4/134

(54) **CORDON FLEXIBLE DESTINÉE À L'ALIMENTATION D'UNE TORCHE DE PROJECTION THERMIQUE ET DISPOSITF DE PROJECTION THERMIQUE**
FLEXIBLER DRAHT FÜR THERMISCHE SPRITZPISTOLEN UND THERMISCHE SPRITZVORRICHTUNG
FLEXIBLE WIRE FOR THERMAL SPRAY PISTOLS AND THERMAL SPRAY DEVICE

(30) Priorité: 04.05.2022 FR 2204223
(43) Date de publication de la demande: 12.03.2025
(73) Titulaire: SAINT-GOBAIN CENTRE DE RECHERCHES ET D'ETUDES EUROPEEN, 92400 Courbevoie (FR)
(72) Inventeur: BILLIERES, Dominique, 84306 CAVAILLON Cedex (FR); BOUTEILLER, Bernard, 84306 CAVAILLON Cedex (FR); BRICQUET, Cédric, 84306 CAVAILLON Cedex (FR); KIILAKOSKI, Jarkko, 84306 CAVAILLON Cedex (FR)
(74) Mandataire: Ipsilon
(86) Numéro de dépôt international: PCT/EP2023/061765
(87) Numéro de publication internationale: WO 2023/213927

(56) Documents cités:
- FR-A- 1 443 142
- FR-A1- 2 673 871
- JP-A- 2016 156 058
- US-B2- 6 924 007

## Description

### Domaine technique

L'invention concerne un cordon flexible destiné à l'alimentation d'une torche de projection thermique, afin de réaliser un revêtement. Elle concerne également un procédé de fabrication dudit cordon et un dispositif de projection thermique utilisant ledit cordon.

### Art antérieur

La technique de projection thermique consiste à utiliser une source d'énergie thermique et cinétique pour fondre un ensemble de particules inorganiques, sous forme initiale de fil ou de poudre, et projeter les particules au moins partiellement fondues sur un substrat. A l'impact, les particules au moins partiellement fondues s'étalent et se refroidissent sur le substrat. Elles peuvent ainsi adhérer efficacement les unes aux autres et sur le substrat lors de leur refroidissement, et former un revêtement.

Il existe différentes technologies, qui peuvent être classées dans les classes « enthalpie de combustion », « décharge électrique » et « densité de quantité de mouvement ».

La classe « enthalpie de combustion » comprend les technologies « canon à détonation » « flamme-poudre » (générant des vitesses de particules < 80 m/s et ne pouvant être alimenté que par des poudres), « flamme-fil » (générant des vitesses de particules > 150 m/s et pouvant être alimenté au moyen d'un média choisi parmi un fil, un cordon ou une baguette ) et enfin « flamme haute vitesse » (générant des vitesses de particules > 500 m/s). Parmi les technologies à « flamme haute vitesse », on distingue les technologies « détonation D-Gun », « HVOF » (High velocity Oxy-Fuel) », « HVSFS » (High Velocity Suspension Flame Spray) et « HVAF » (High Velocity Air Fuel) pouvant être alimentés par des poudres, des suspensions (cas du HVSFS), voire des fils.

La classe « décharge électrique » comporte les technologies « arc électrique » et « plasma », cette dernière catégorie incluant les procédés dits « atmosphériques », ou APS (Atmospheric Plasma Spray), les procédés en atmosphères et températures contrôlées par exemple « VPS/LPPS » (Vacuum or Low Pressure Plasma Spray), « VLPPS/PS-PVD » (Very low pressure plasma spray and Plasma Spray enhanced Physical Vapor Deposition), « SPS » (Suspension Plasma Spray), « SPPS » (Solution Precursor Plasma Spray), « Induction Plasma », et « WSP » (Water Stabilized Plasma). Ces systèmes permettent de propulser les particules à des vitesses pouvant aller de 150 m/s à 500 m/s selon les variantes et les paramètres procédé utilisés. Ces systèmes « plasma » sont utilisables avec des poudres sèches dont la granulométrie est telle que la taille médiane D₅₀ est supérieure à 10 micromètres typiquement, ou des liquides (précurseurs chimiques tels que des sels, ou suspensions comprenant des particules inorganiques dont la taille médiane D₅₀ est inférieure à 10 micromètres).

La classe « densité de quantité de mouvement » comporte les technologies « Cold Spray », qui inclut les technologies « faible pression », « haute pression » et « hélium recyclé ».

Toutes ces technologies sont bien connues, et notamment décrites dans l'ouvrage ASM Handbook vol 5a - Thermal Spray Technology ».

Chaque technologie est associée à des contraintes qui lui sont spécifiques, de sorte que les problèmes rencontrés, et les solutions apportées pour y répondre, sont généralement différents selon la technologie considérée.

L'invention s'intéresse en particulier à l'ensemble regroupant :
- dans la classe « enthalpie de combustion », les technologies « flamme-fil » et « flamme haute vitesse » ; et
- les technologies de la classe « décharge électrique », et en particulier les technologies « plasma ».

Dans un souci de clarté, dans la présente description et de manière générique, on appelle « torche », une torche ou un pistolet utilisé dans ces technologies. Par « torche », on inclut en particulier un pistolet à flamme de type flamme-fil (WFS ou Wire Flame Spray), ou bien un système de torche à plasma, ou enfin, un dispositif de projection « Flamme à Haute Vitesse » tel que défini ci-avant. Une évolution récente de ces technologies consiste à alimenter ces dispositifs avec des suspensions ou solutions précurseurs liquides (les suspensions étant constituées d'un solvant et de particules inorganiques fines, ayant une taille médiane D₅₀ inférieure à 5 micromètres typiquement). Cette évolution vers des particules très fines (voire la formation du matériau *in situ* dans le cas de précurseur liquide), a permis de générer de nouveaux types de microstructures, par exemple très finement structurées, très denses, ou encore colonnaires, ou « plumeuses » (ayant les caractéristiques de juxtaposition de plumes lorsqu'observées en coupe micrographique). Ces évolutions ouvrent de nouvelles perspectives, mais se heurtent à des contraintes et limitations de robustesse de procédé, de stabilité et de reproductibilité liées au fait que les suspensions de particules ne sont pas toujours parfaitement stables. La vaporisation du solvant nuit cependant à l'efficacité énergétique lors de la phase de projection. Par ailleurs, lorsque les suspensions comportent des particules de différentes compositions, notamment présentant des masses volumiques différentes. La formulation de telles suspensions stables, sans sédimentation ou agglomération des particules, est difficile, voire impossible à maîtriser industriellement.

JP2016156058A décrit un média d'alimentation constitué d'un fil composite. Le revêtement est un film dense électrolytique pour la réalisation de piles à combustibles. Un tel fil peut être difficile à fabriquer et ne permet pas la réalisation de revêtements céramiques (oxydes par exemple) avec une bonne maitrise de la taille des particules projetées. En particulier, ce média comporte des particules fines noyées dans une matrice. Des essais ont montré que la grande quantité de matrice conduit, lors de la projection, à des variations d'enthalpie préjudiciables. US 4 593 856 décrit également un média d'alimentation sous la forme d'un fil. La fusion du fil peut être cependant incomplète, ce qui nuit à la qualité du revêtement.

Des cordons comportant un cœur revêtu d'une gaine sont connus pour alimenter des chalumeaux de brasage pour déposer des couches épaisses (« overlay » ou « hardfacing » en anglais) liées métallurgiquement sur un support métallique. Ils ne sont pas adaptés à la fabrication de revêtements par projection thermique, lesquels revêtements peuvent être déposés sans recourir à une étape de brasage, et peuvent être constitués de céramiques et déposés sur tout type de supports. Ces cordons destinés au brasage sont constitués de particules inorganiques de taille supérieure à 10 micromètres.

On connaît par ailleurs de US 3 701 444 un cordon de soudure à l'arc. Un tel cordon n'est classiquement pas utilisé pour alimenter une torche de projection thermique afin de réaliser un revêtement, ces deux applications (soudure/projection) étant éloignées l'une de l'autre. En particulier, l'ensemble des particules inorganiques présente généralement un diamètre médian supérieur ou égal à 100 micromètres.

FR 1 443 142 décrit enfin un cordon qui comporte un cœur revêtu d'une gaine. L'ensemble de particules inorganiques présente une taille médiane D₅₀ incompatible avec l'obtention d'un revêtement très homogène ou finement structuré.

Le document FR2673871 décrit un cordon destiné à l'alimentation d'une torche de projection thermique dont le cœur du cordon est protégé par une gaine en matériau polymérique.

Le document US6924007 B2 décrit un dispositif de pulvérisation thermique avec une torche et un cordon injectable par le dispositif dans le flux de plasma.

Il existe donc un besoin permanent pour un média d'alimentation adapté à une projection par une torche à plasma ou à flamme :
- permettant une alimentation sensiblement continue de la torche, de manière fiable,
- permettant de s'affranchir des contraintes et limitations des médias de type Suspension ou Solutions liquides, en particulier en se présentant sous forme solide et stable, facilement manipulable, de préférence enroulable sur une bobine ;

- conduisant à un revêtement très homogène ou finement structuré ;
- sans abrasion excessive de la torche ; et
- au prix d'une consommation énergétique limitée.

La présente invention vise à satisfaire au moins partiellement ce besoin.

### Résumé de l'invention

Selon l'invention, on atteint ce but au moyen d'un cordon présentant un diamètre extérieur équivalent compris entre 1 mm et 3,5 mm et constitué d'un cœur, ou « âme », sous la forme d'un fil, et d'une gaine recouvrant le cœur sur toute sa longueur,
le cœur étant constitué
   - d'un ensemble de particules inorganiques dont la taille médiane D₅₀ est inférieure à 10 micromètres, les particules inorganiques représentant plus de 40% et de moins de 80% du volume du cœur ; et
   - d'une matrice liant lesdites particules inorganiques, la matrice comportant un liant polymère et optionnellement un lubrifiant de matrice, par exemple de la glycérine, représentant ensemble plus de 90% du volume de la matrice, le complément à 100% pouvant être constitué d'impuretés ;
la gaine présentant une épaisseur comprise entre 50 micromètres et 500 micromètres et comportant un polymère de gaine et de préférence un lubrifiant de gaine, identique ou différent du lubrifiant optionnel de la matrice, représentant ensemble plus de 90% du volume de la gaine, le complément à 100% étant de préférence constitué d'impuretés et d'un éventuel pigment colorant,
les pourcentages volumiques étant déterminés sans tenir compte de la présence éventuelle de résidus d'un solvant.

De manière surprenante, les inventeurs ont découvert qu'un cordon selon l'invention permet une alimentation continue et fiable de la torche, tout en conduisant, à un revêtement de haute qualité, avec plusieurs avantages par rapport à l'utilisation de suspensions de particules fines :
- meilleure stabilité du procédé et suppression des problèmes associés à la stabilité des suspensions de particules (risques de sédimentation, d'agglomération) ;
- moindre consommation d'énergie, du fait de l'absence d'évaporation des solvants aqueux utilisés dans les suspensions ;
- absence d'agglomération des particules au point d'injection ou en vol, contrairement à ce qui est observé lors d'une projection thermique d'une suspension ;
- meilleur contrôle du débit de matière inorganique, avantageusement proportionnel à la vitesse d'avance du cordon dans le dispositif de projection, alors que l'injection de suspension conduit à des variations significatives de ce débit.

En outre, un média d'alimentation sous la forme d'un cordon comporte avantageusement beaucoup moins de solvant qu'une suspension. La faible teneur en solvant, en particulier en eau, d'un cordon, typiquement inférieure à 5% en masse, limite considérablement les déperditions d'énergie lors de la projection thermique du média, visant à fondre totalement ou partiellement les des particules inorganiques.

Sans être liés par cette théorie, les inventeurs ont enfin constaté que les caractéristiques du cordon conduisent, lors de la projection, à une faible variation d'enthalpie. La variation d'enthalpie perturbe donc beaucoup moins le processus de projection thermique que lors d'une projection de poudres sèches et de l'utilisation des cordons de l'art antérieur. En particulier, les inventeurs ont constaté que la combinaison d'un cœur comportant une teneur en matrice peu élevée et d'une gaine permet une plus faible variation d'enthalpie qu'un cordon composite dépourvu de gaine et présentant une teneur en matrice plus élevée, comme dans JP2016156058A. De manière générale, la présence d'une quantité minimale de polymère est nécessaire, en particulier pour conférer la flexibilité requise et les inventeurs ont découvert qu'une augmentation de la concentration des particules inorganiques au cœur du cordon et l'ajout d'une gaine pour maintenir cette flexibilité étaient préférables à une concentration plus faible des particules inorganiques au sein d'un cordon composite.

Dans un mode de réalisation particulièrement avantageux, le rapport R du diamètre extérieur équivalent du cordon, en micromètres, sur la taille médiane de l'ensemble des particules inorganiques, en micromètres, est compris entre 200 et 20 000, de préférence entre 200 et 1600. De manière remarquable, cette configuration, associée à une teneur volumique en particules inorganiques, par rapport au volume du cœur dudit cordon, comprise supérieure à 40%, de préférence supérieure à 50%, voire supérieure à 60% et inférieure à 80%, de préférence inférieure à 78%, de préférence inférieure à 75% permet une meilleure dispersion des particules lors de leur expulsion dans le jet de plasma ou la flamme, après décomposition de la gaine. Cette amélioration de la dispersion est notamment particulièrement avantageuse pour des torches à plasma ou à flamme de grande vélocité, et en particulier à injection axiale.

Il en résulte un meilleur compromis entre les propriétés et caractéristiques suivantes :
- dispersion optimale des particules inorganiques dans le jet de projection lors de l'utilisation de ce cordon dans un procédé de projection thermique, sans agglomération des particules inorganiques entre elles, ce qui permet l'obtention de revêtements à microstructures fines ;
- flexibilité du cordon permettant sa manipulation aisée sans risque de rupture ;
- faible enthalpie requise pour la décomposition des composés organiques et leur conversion en gaz non toxiques.

Un cordon selon l'invention peut encore comporter une ou plusieurs des caractéristiques optionnelles et préférées suivantes :
- la taille médiane D₅₀ de l'ensemble de particules inorganiques est inférieure à 5 micromètres, de préférence inférieure à 4 micromètres, de préférence inférieure à 3 micromètres, de préférence inférieure à 1 micromètre, en particulier pour constituer une structure colonnaire ;
- la viscosité du liant polymère du cœur et/ou du polymère de gaine et/ou du matériau constitutif du cœur et/ou du matériau constitutif de la gaine est/sont comprise(s) entre 30 et 300 mPa.s, ou entre 30 et 300 centipoises à 20°C, ladite viscosité étant mesurée, avec un viscosimètre Höppler, sur un mélange comprenant 2% en masse d'une poudre sèche du liant polymère du cœur et/ou du polymère de gaine et/ou du matériau constitutif du cœur et/ou du matériau constitutif de la gaine, respectivement, dans de l'eau déminéralisée ;
- la gaine et/ou la matrice est/sont en un dérivé de cellulose, c'est-à-dire en un constituant comportant des molécules de cellulose, de préférence en méthylhydroxyéthylcellulose, un dérivé de cellulose présentant une viscosité et un faible taux de cendres associé particulièrement bien adapté à une projection thermique ;
- les particules inorganiques représentent plus de 45%, de préférence plus de 50%, et/ou de préférence moins de 70%, de préférence moins de 75%, en pourcentage en volume sur la base du volume du cœur du cordon, hors solvant éventuel ;
- les particules inorganiques sont :
   - des particules de préférence en alumine, en zircone, en oxyde de titane, en oxyde de chrome, en oxyde d'yttrium, ou en une combinaison de plusieurs de ces oxydes, par exemple en mullite ou en spinelle, et/ou
   - des particules de Cermet à base de Carbure, les carbures étant des carbures de chrome et/ou de tungstène et/ou de titane et/ou de tantale et/ou de zirconium et/ou de niobium, lesdits carbures étant associés à une phase métallique, et/ou
   - des particules en une céramique choisie parmi les nitrures, les borures et les carbo-nitrures, éventuellement associés à une phase métallique sous forme de Cermets ;
   - des particules en un métal spécial choisi parmi les amorphes métalliques, les quasi-cristaux ou approximants, et plus largement les alliages métalliques non tréfilables ;
- les particules inorganiques sont choisies parmi les particules en une céramique, les particules en un alliage intermétallique, les particules en un amorphe métallique, et les particules en un quasi-cristal ou en une phase approximante ;
- l'épaisseur de la gaine est supérieure à 100 micromètres, de préférence supérieure à 150 micromètres, de préférence inférieure à 400 micromètres ;
- pour un cordon de 2,5 à 3,5 mm de diamètre extérieur, l'épaisseur de la gaine est comprise entre 200 et 400 micromètres ;
- pour un cordon de 1 à 2,5 mm de diamètre extérieur, l'épaisseur de la gaine est comprise entre 100 et 250 micromètres ;
- le taux de cendres dudit cordon est de préférence inférieur à 2%, de préférence inférieur à 1%, de préférence inférieur à 0,7%, de préférence inférieur à 0,5% en pourcentage massique sur la base de la masse sèche dudit cordon ;
- le liant polymère et le lubrifiant de matrice optionnel, identique ou différent de celui de la gaine, représentent ensemble plus de 95%, de préférence plus de 97%, de préférence plus de 99%, de préférence sensiblement 100%, en pourcentage en volume sur la base du volume de la matrice, sans tenir compte des éventuels résidus de solvant ;
- le liant polymère, de préférence un dérivé de cellulose, de manière plus préférée, une méthylhydroxyéthylcellulose, représente plus de 5%, de préférence plus de 10% et/ou moins de 25% , de préférence moins de 20%, voire moins de 15% en pourcentage en volume, sur la base du volume du cœur du cordon, sans tenir compte des éventuels résidus de solvant ;
- la matrice représente de préférence plus de 25%, de préférence plus de 30%, de préférence plus de 40%, voire plus de 45%, et/ou de préférence moins de 70%, de préférence moins de 60%, de préférence moins de 55%, de préférence moins de 50%, en pourcentage en volume sur la base du volume du cœur du cordon, sans tenir compte des éventuels résidus de solvant ;
- dans un mode de réalisation, la matrice comporte un lubrifiant de matrice, la teneur dudit lubrifiant de matrice étant supérieure à 5%, supérieure à 10% et/ou inférieure à 25%, ou inférieure à 20%, en pourcentage en volume sur la base du volume du cœur du cordon, sans tenir compte des éventuels résidus de solvant ;
- le lubrifiant de matrice est choisi parmi les polyols, les glycérides, en particulier le glycérol et ses dérivés, les stéarates, les amino-alcools, de préférence parmi la glycérine et la triéthanolamine, de manière plus préférée est la glycérine ;
- le solvant de la matrice est de l'eau ou un alcool dénaturé, de préférence de l'eau ;
- la teneur résiduelle en solvant, de préférence en eau, dans le cœur, est inférieure à 5%, en pourcentage massique sur la base de la masse sèche du cœur du cordon ;
- la matrice est constituée, pour plus de 99%, de préférence sensiblement 100% en une matière organique, en pourcentage volumique ;
- le polymère de gaine et le lubrifiant de gaine optionnel représentent ensemble plus de 95%, de préférence plus de 97%, de préférence plus de 99%, de préférence sensiblement 100%, en pourcentage volumique sur la base du volume de la gaine, sans tenir compte des éventuels résidus de solvant ;
- la gaine contient un lubrifiant de gaine, identique ou différent du lubrifiant de matrice optionnel, dont la teneur est supérieure à 10%, de préférence supérieure à 20%, de préférence supérieure à 30%, et/ou de préférence inférieure à 50%, de préférence inférieure à 40%, en pourcentage en volume sur la base du volume de la gaine, sans tenir compte des éventuels résidus de solvant ;
- la teneur du polymère de gaine est supérieure à 45%, de préférence supérieure à 55%, de préférence supérieure à 60%, et/ou de préférence inférieure à 80%, de préférence inférieure à 75%, de préférence inférieure à 70%, en pourcentage en volume sur la base du volume de la gaine, sans tenir compte des éventuels résidus de solvant ;
- le liant polymère et le polymère de gaine contiennent un polymère identique, de préférence ne contiennent, comme polymère(s), que des polymères identiques, de préférence dans les mêmes proportions ;
- les impuretés de la matrice et/ou de la gaine sont constituées, pour plus de 90%, de préférence plus de 95%, de préférence sensiblement 100% d'impuretés organiques et/ou comportant l'élément hydrogène H, et/ou d'impuretés métalliques ;
- les impuretés de la matrice et/ou de la gaine représentent moins de 5%, de préférence moins de 3%, de préférence moins de 1%, en pourcentage volumique sur la base du volume de la matrice et/ou de la gaine, respectivement, sans tenir compte des éventuels résidus de solvant ;
- la gaine contient un pigment colorant, qui peut être tout colorant utilisé classiquement, qui représente moins de 1%, de préférence moins de 0,5%, de préférence moins de 0,4%, de préférence moins de 0,1%, voire moins de 0,05% du volume de la gaine ;
- le solvant de la gaine est de préférence de l'eau ou un alcool dénaturé, de préférence de l'eau ;
- la teneur résiduelle en solvant, de préférence en eau, dans la gaine, est inférieure à 10%, de préférence inférieure à 5%, en pourcentage massique sur la base de la masse de la gaine du cordon ;
- la gaine est constituée, pour plus de 99%, de préférence sensiblement 100% en une matière organique, en pourcentage volumique ;
- le cordon est enroulé sur lui-même, sous la forme d'un rouleau ou d'une bobine, de préférence enroulé sur un mandrin d'un diamètre supérieur à 50 mm, de préférence supérieur à 100 mm, de préférence supérieur à 150 mm, voire supérieur à 200 mm, et/ou inférieur à 1 000 mm, de préférence inférieur à 500 mm, de préférence inférieur à 400 mm, de préférence inférieur à 300 mm.

Un cordon selon l'invention n'est pas destiné à la soudure. De préférence, il ne comporte pas d'agent fondant (« *flux* »), un tel agent fondant étant classiquement utilisé pour nettoyer et désoxyder la zone de soudure ou pour former un laitier de protection.

De préférence, un cordon selon l'invention ne comporte pas un agent fondant choisi parmi le spath fluor ou fluorure de calcium, la cryolithe qui est un fluorure d'alumine et de sodium, et les borates.

L'invention concerne également un dispositif de projection thermique comportant :
- une torche comportant un générateur de plasma ou de flamme et un dispositif d'injection ; et
- un cordon selon l'invention disposé de manière à être injectable, par le dispositif d'injection, dans le plasma ou la flamme générée par ledit générateur,
la torche étant apte à fondre au moins partiellement les particules inorganiques du cordon et à projeter les particules inorganiques au moins partiellement fondues à plus de 150 m/s.

De préférence, la torche est apte à projeter les particules inorganiques au moins partiellement fondues à plus de 150 m/s et/ou à moins de 1000 m/s, la vitesse de projection étant classiquement mesurée à la sortie de la torche. Dans un mode de réalisation, les particules sont projetées à plus de 300 m/s, de préférence à plus de 500 m/s, de préférence à plus de 600 m/s, de préférence à plus de 700 m/s. Dans un mode de réalisation, les particules sont projetées à plus de 150 m/s et moins de 300 m/s.

Le dispositif d'injection est de préférence agencé de manière à injecter le cordon selon un axe d'injection s'étendant dans un plan radial, c'est-à-dire passant par l'axe X du flux de plasma ou de la flamme, et formant avec un plan P transversal à l'axe X un angle θ, en valeur absolue, supérieur à 60°, supérieur à 70°, supérieur à 80°, de préférence supérieur à 85°, l'axe d'injection I étant de préférence sensiblement parallèle à l'axe X, l'injection ou « alimentation » étant qualifiée d'injection ou d'alimentation « axiale ». La torche est de préférence à alimentation axiale.

Un angle θ proche de 90° favorise avantageusement une combustion homogène de la gaine et de la matrice, et donc une dispersion uniforme des particules inorganiques libérées dans le flux de plasma ou la flamme à haute vitesse. Cela permet d'assurer une trajectoire centrée et optimale des particules dans la tuyère de la torche, et réduit le risque d'encrassement de la tuyère, et donc le risque de dysfonctionnements du procédé et de défauts dans le revêtement.

De préférence, l'injection est réalisée en amont de la tuyère d'écoulement du flux, ou « jet », de plasma ou de la flamme dans le cas d'une torche à flamme. De préférence, pour une torche à flamme, le cordon est entrainé jusqu'à la chambre de combustion. De préférence, pour une torche à plasma, de préférence multi-cathodes avec injection axiale du matériau à projeter, le cordon est entrainé jusqu'à la zone de confluence des flux de plasma élémentaires provenant des cathodes, en amont de la tuyère d'écoulement du jet de plasma résultant de la fusion de ces flux de plasma élémentaires.

De manière remarquable, un cordon selon l'invention présente une souplesse suffisante pour être enroulé et déroulé tout en étant suffisamment rigide pour autoriser une injection axiale, de préférence à l'aide d'un dispositif d' entrainement conventionnel situé à l'arrière (en amont) de la torche.

Le dispositif d'injection débouche de préférence à l'intérieur de la torche.

Comme illustré sur la figure 1, de préférence, le dispositif d'injection est disposé de manière à introduire le cordon dans la chambre plasmatique ou de combustion 17, de préférence dans une partie 2 du flux de plasma ou de la flamme qui s'étend à moins de 10 cm, de préférence à moins de 5 cm, et/ou à plus de 2 cm, de préférence à plus de 3 cm, depuis le ou les orifice 7 par lequel/lesquels le (ou les) flux de plasma ou la flamme sort(ent) du générateur.

La torche peut être en particulier une torche plasma multi-cathodes à injection axiale ou une torche à flamme de haute vitesse de type HVOF ou HVAF ou une torche de type flamme-fil classique, ou de type HVOF-Fil ou HVAF-Fil.

On décrit encore un procédé pour revêtir une surface d'un substrat d'un revêtement, procédé dans lequel on injecte un cordon selon l'invention dans un flux de plasma ou dans une flamme d'une torche de manière à projeter, sur ladite surface, des particules inorganiques du cordon au moins en partie fondues dans le flux de plasma ou la flamme.

On décrit enfin un procédé de projection thermique au moyen d'un dispositif de projection thermique selon l'invention, procédé dans lequel on alimente la torche avec un cordon selon l'invention de manière à créer un revêtement à la surface d'un substrat.

Le substrat est de préférence un substrat en un métal, en une céramique, en un cermet, en un polymère, en un matériau organique ou en un matériau composite, en particulier à matrice céramique.

Le substrat peut présenter des formes variées, présentant par exemple des géométries planes ou de révolution, notamment cylindriques, ou des géométries complexes, la seule limite étant l'accessibilité par le jet de particules inorganiques au moins en partie fondues. L'alimentation axiale en amont de la buse de pulvérisation ou de la tuyère d'écoulement améliore avantageusement cette accessibilité.

Dans un mode de réalisation, le revêtement apporte une fonctionnalité de surface au substrat, de préférence améliore la résistance à l'abrasion, modifie coefficient de frottement, ou crée une barrière thermique ou une isolation électrique.

Le revêtement peut être notamment destiné à une protection thermique, chimique ou mécanique de pièces, en particulier dans un réacteur, par exemple pour la réalisation de barrières thermiques colonnaires sur des pièces de turbines aéronautiques ou de turbines stationnaires, de barrières environnementales sur des pièces composites céramique-céramique, ou encore pour la réalisation de couches fonctionnelles dans des dispositifs de piles à combustibles à électrolyte solide, ces applications n'étant citées qu'à titre d'exemples.

Le cordon et le dispositif de projection thermique selon la présente invention sont tout particulièrement avantageux pour la réalisation de revêtements à structure colonnaire et de revêtements nanostructurés, grâce à la projection de particules submicroniques contenues dans ledit cordon. Ils évitent cependant les inconvénients des procédés « SPS » ou « SPPS ». La « structure colonnaire » est notamment décrite dans la thèse de doctorat de Benjamin Bernard relative aux Barrières thermiques par projection plasma de suspensions, consultable sur le site : http://docnum.univ-lorraine.fr/public/DDOC T 2016 0212 BERNARD.pdf.

Un autre avantage de la présente invention est la possibilité de réaliser, par projection thermique, des revêtements hybrides, c'est à dire des revêtements comprenant des matériaux différents, à partir d'un cordon comportant des particules de différentes natures physico-chimiques.

La fabrication d'un revêtement hybride peut être réalisée par les techniques connues de projection thermique.

Un revêtement hybride peut être obtenu à partir d'un cordon comportant des particules en un matériau céramique oxide et des particules métalliques.

L'invention permet en particulier des associations de matériaux différents qu'il serait délicat d'associer par d'autres procédés, à cause de leur densité ou tailles différentes. C'est notamment un problème majeur pour la projection thermique de suspensions ou de poudres sèches à co-injecter en projection thermique.

### Brève description des figures

D'autres caractéristiques et avantages de l'invention apparaîtront encore à la lecture de la description détaillée qui va suivre et à l'examen du dessin annexé dans lequel :
- [Fig 1] la figure 1 illustre schématiquement un dispositif de projection thermique selon l'invention ;
- [Fig 2] la figure 2 illustre schématiquement la section d'un cordon selon l'invention ;
- [Fig 3] la figure 3 illustre schématiquement un dispositif utilisé pour les exemples pour évaluer la flexibilité.

Sur les différentes figures, des références identiques sont utilisées pour désigner des organes identiques ou similaires.

### Définitions

Le « diamètre extérieur équivalent » d'un cordon est le diamètre d'un disque de même surface que sa section transversale à mi-longueur du cordon.

On appelle « percentiles » 10 (noté D₁₀), 50 (noté D₅₀) et 90 (noté D₉₀) d'un ensemble de particules, les tailles de particules correspondant aux pourcentages égaux respectivement à 10%, 50% et 90%, en nombre, sur la courbe de distribution granulométrique cumulée des tailles de particules de l'ensemble de particules, lesdites tailles de particules étant classées par ordre croissant. Selon cette définition, 10% en nombre des particules de l'ensemble de particules ont ainsi une taille inférieure à D₁₀ et 90% des particules, en nombre, présentent une taille supérieure ou égale à D₁₀. La courbe granulométrique peut être réalisée à l'aide d'un granulomètre laser. Le dispositif SYSMEX FPIA 3000 permet avantageusement d'obtenir de telles courbes.

On appelle « taille médiane » d'un ensemble de particules, le percentile 50, D₅₀. La taille médiane divise donc les particules de l'ensemble de particules, en première et deuxième populations égales en nombre, ces première et deuxième populations ne comportant que des particules présentant une taille supérieure ou égale, ou inférieure respectivement, à la taille médiane.

Les percentiles relatifs aux tailles des particules inorganiques d'un cordon sont celles mesurées sur la poudre de particules inorganiques utilisée pour fabriquer ce cordon. Ils peuvent être estimés à partir du cordon en déliantant le cordon par calcination afin d'éliminer les constituants organiques et récupérer lesdites particules inorganiques. Si les particules inorganiques sont oxydables et susceptibles d'être détériorées par la température de déliantage, le déliantage est de préférence réalisé sous atmosphère neutre, par exemple sous Argon. La distribution de taille des particules inorganiques extraites par déliantage peut ensuite être mesurée en volume, par exemple par granulométrie laser. La distribution volumique de particules peut être aisément calculée par rapport au volume du cordon, du cœur ou de la gaine dont les dimensions sont mesurables par exemple à l'aide d'un micromètre ou d'un pied à coulisse avant et après avoir ôté la gaine du cordon.

La mesure d'un pourcentage sur la base de la « masse sèche » du cordon, peut être réalisée sur un échantillon de 100 g du cordon, après séchage à 110°C pendant une heure.

Lorsqu'un pourcentage volumique est calculé sur la base du cordon, du cœur ou de la gaine, le volume du cordon, du cœur ou de la gaine est celui délimité par la surface extérieure du cordon, du cœur ou de la gaine.

La teneur volumique en lubrifiant peut être évaluée à partir de la quantité de lubrifiant introduite dans la charge de départ, lors de la fabrication. Le lubrifiant peut être liquide ou solide (Graphite, BN, ...).

La notion de « pigment colorant » est bien connue de l'homme du métier. Un pigment est une poudre qui conduit, lors de la fabrication du cordon, à une coloration. Un pigment colorant présente classiquement la forme d'une poudre présentant une taille médiane de particules inférieure à 1 micromètre. Un pigment colorant peut être en particulier un « pigment oxyde », c'est-à-dire constitué d'oxydes.

Par particules « inorganiques », on entend des particules en un matériau non organique, c'est-à-dire ne comprenant pas de chaines carbo-hydrogénées comme un de ses composants principaux. Cette famille de matériaux comprend les métaux, les verres et les céramiques et les composites constitués de métal, de verre ou de céramique. De préférence, les particules inorganiques ne comprennent pas de chaines carbo-hydrogénées.

On qualifie de « céramique » un matériau qui n'est ni métallique, ni organique, par exemple choisi parmi les Oxydes, les Nitrures, les Carbures et les Borures. Les matériaux céramiques incluent en particulier les verres, les cermets et les vitrocéramiques. Dans le cadre de la présente invention, le diamant, le graphite, le graphène et les carbures de métaux ou de métalloïdes sont considérés comme des matériaux céramiques.

On entend par « cermet » un matériau comprenant au moins deux phases, au moins une phase étant céramique et au moins une autre phase étant métallique.

Par « fragile », on qualifie un matériau dont le domaine de déformation plastique sous charge avant rupture représente moins de 5%, de préférence moins de 1% du domaine de déformation élastique, de préférence est sensiblement nul. Autrement dit, la largeur de la plage des contraintes conduisant à une déformation plastique sans rupture représente moins de 5%, de préférence moins de 1% de la largeur de la plage des contraintes conduisant à une déformation élastique.

On appelle « impuretés » les constituants du cordon dont la présence n'est pas souhaitée, c'est-à-dire les constituants autres que les particules inorganiques, le liant polymère, le polymère de gaine et le ou les lubrifiants optionnels. Les résidus de solvant ne sont pas considérés comme des impuretés. Les impuretés peuvent comprendre des impuretés présentes dans les sources de matières premières, mais aussi des résidus d'additifs utilisés lors de la fabrication du cordon, par exemple des résidus de plastifiant.

Le « taux de cendres » du cordon correspond au résidu laissé par la combustion de la gaine et de la matrice du cœur du cordon. Il peut être déterminé par calcination selon la norme NF T30-012, en mesurant la différence de masse entre la masse résultant d'une calcination à une température de 450°C, et la masse résultant d'une calcination à une température de 950°C. La température de 450°C permet une décomposition de tous les constituants organiques et la température de 950°C permet une vaporisation des résidus qui sont susceptibles de perturber la fusion des particules inorganiques. La calcination doit donc être suffisante pour extraire sensiblement tous les constituants organiques du cordon. Elle est de préférence réalisée pendant une durée suffisante pour que ladite extraction soit sensiblement totale. La durée de la calcination est donc adaptée aux dimensions de l'échantillon du cordon analysé.

Le « taux volumique de matière minérale » est mesuré en divisant le volume de matière minérale par le volume de l'âme du cordon. Selon les techniques bien connues de l'homme du métier, le volume d'âme du cordon peut être mesuré de manière géométrique. Le volume de matière minérale est déterminé selon la méthode d'Archimède, par pesée de la matière minérale extraite de l'âme du cordon après déliantage.

Un pourcentage est déterminé « hors solvant » lorsque la base de calcul de ce pourcentage ne prend pas en compte le solvant éventuellement présent. En particulier, le solvant est de préférence de l'eau, et on mesure alors les pourcentages volumiques, notamment en particules inorganiques, en liant polymère, en lubrifiant de matrice, en polymère de gaine ou en lubrifiant de gaine, en divisant le volume du constituant considéré par le volume d'une base sèche, c'est-à-dire sans tenir compte de l'eau éventuelle. La base peut être en particulier
- le cœur, pour les particules inorganiques,
- la matrice, pour le liant polymère et le lubrifiant de matrice,
- la gaine, pour le polymère de gaine et le liant de gaine.

Pour ne pas tenir compte de l'eau, la mesure de ces pourcentages peut être réalisée après un séchage complet.

Dans la présente description, les qualificatifs « amont » et « aval » sont utilisés en référence au sens d'écoulement, selon un « axe d'écoulement » du flux de gaz plasmagène ou des gaz de la flamme.

Par « à base de », il est classiquement entendu que la quantité correspondante est supérieure à 50% en masse.

Un « plan transversal » est un plan perpendiculaire à l'axe X.

Un « plan radial » est un plan contenant l'axe X.

On distingue le « liant polymère » du cœur du cordon et le « polymère de gaine » de la gaine à des fins de clarté. Le liant polymère et le polymère de gaine peuvent être identiques ou différents.

On distingue également le liant « de matrice » et le liant « de gaine » à des fins de clarté. Ces liants peuvent être identiques ou différents.

« Comporter » ou « comprendre » ou « présenter » doivent être interprétés de manière non limitative.

### Description détaillée

### Dispositif de projection

La figure 1 illustre schématiquement un dispositif de projection thermique 10 selon l'invention, comportant une torche 12 et un cordon 15 selon l'invention alimentant ladite torche en particules inorganiques.

La torche peut être en particulier une torche de type multi-cathodes et permettant une injection axiale, une torche à flamme, de préférence à haute vélocité ou haute vitesse de type air-oxygène (ou HVOF) ou air-gaz (ou HVAF), ou une torche de type flamme-fil classique, ou de type HVOF-Fil ou HVAF-Fil.

La torche 12 comporte classiquement un ou plusieurs générateurs 13 de plasma ou de gaz de combustion dans le cas d'une torche à flamme, et un dispositif d'injection 14 pour injecter, à travers un orifice d'injection 4 et suivant un axe d'injection I, le cordon 15 dans le flux 16 de plasma ou la flamme produite dans la chambre 17, en amont de la buse de pulvérisation ou tuyère d'écoulement 21 de la torche.

On appelle « axe X » l'axe du flux de plasma ou de la flamme.

Dans un plan radial contenant l'axe X et passant par le centre de l'orifice d'injection, la projection de l'axe d'injection I forme, avec l'axe X, un angle θ. L'angle θ est de préférence supérieur à 60°, supérieur à 70°, supérieur à 80°, de préférence supérieur à 85°. De préférence, l'axe X est contenu dans ledit plan radial, de préférence parfaitement confondu avec l'axe X.

### Cordon

La figure 2 illustre schématiquement la section d'un cordon 15 selon l'invention. On distingue en particulier le cœur 18 et la gaine 20, ceinturant le cœur.

Le cordon présente de préférence une section constante sur toute la longueur du cordon. Il a de préférence une section circulaire, et présente de préférence un diamètre extérieur équivalent supérieur à 1,5 mm, de préférence supérieur à 2 mm, et/ou inférieur à 3,3 mm, de préférence inférieur à 3,2 mm, un diamètre extérieur équivalent de 3 mm étant préféré.

Le cordon est de préférence enroulé sur un mandrin, de préférence conditionné sous la forme d'une bobine facilement manipulable et déroulable pour l'alimentation du dispositif de projection.

De préférence, le cordon ne comprend pas de sels ou d'hydroxydes métalliques, par exemple ne comprend pas d'hydroxyde d'aluminium (boehmite), formant un gel lors de la préparation de la pâte, ni d'acétate d'ammonium. Les inventeurs ont en effet constaté que ces constituants mentionnés dans l'art antérieur peuvent avoir un impact négatif. En particulier, la formation d'un gel inorganique, par exemple du fait de l'utilisation d'hydroxydes d'aluminium, conduit à une agglomération de particules inorganiques lors de la projection, ce qui ne permet pas de libérer toutes les particules fines individuelles, et nuit donc à l'obtention de couches finement structurées. Ces constituants conduisent en outre à une moindre flexibilité pour les cordons dont les particules inorganiques présentent une taille médiane inférieure à 10 micromètres.

### Cœur

Le cœur 18, sous la forme d'un fil, de préférence de section constante sur toute la longueur du cordon, présente de préférence une section circulaire. Son diamètre extérieur équivalent est de préférence supérieur à 2 mm, et/ou de préférence inférieur à 3,2 mm.

Le cœur contient un ensemble de particules inorganiques 22 destinées à être fondues sous forme de gouttelettes dans le flux de plasma ou la flamme, puis projetées sur un substrat, afin de former un revêtement sur le substrat.

Les particules inorganiques représentent de préférence plus de 40%, de préférence plus de 50%, de préférence plus de 55%, et/ou moins de 80%, de préférence moins de 75%, de préférence moins de 70%, de préférence moins de 65% du volume du cœur du cordon. Une teneur volumique en particules inorganiques inférieure à 40% augmente la consommation d'énergie nécessaire, lors de la projection, pour décomposer les composants organiques de la matrice liante et de la gaine. Une teneur volumique en particules inorganiques supérieure à 80% est défavorable à la flexibilité du cordon.

La taille médiane D₅₀ de l'ensemble des particules inorganiques est inférieure à 10 micromètres. Cette très faible taille médiane est destinée à permettre l'obtention d'un revêtement de structure très fine.

La taille médiane D₅₀ de l'ensemble des particules inorganiques est de préférence inférieure à 5 micromètres et de préférence supérieure à 0,1 micromètre.

La taille médiane de l'ensemble des particules inorganiques est de préférence comprise entre 1 à 5 micromètres pour l'obtention d'un revêtement dense destiné à la protection mécanique et/ou chimique.

La taille médiane de l'ensemble des particules inorganiques est de préférence comprise entre 0,2 à 0,5 micromètres pour l'obtention d'un revêtement formé de couches colonnaires ou « plumeuse » (Feathery) de microstructure plus isolante thermiquement, notamment pour obtenir une barrière thermique.

Un taille médiane supérieure à 0,1 micromètre permet avantageusement de réduire les problèmes de sécurité lors de la fabrication du cordon.

De préférence, le rapport R du diamètre extérieur équivalent d du cordon, en micromètres, sur la taille médiane D₅₀ des particules inorganiques, en micromètres, est compris entre 200 et 20 000, de préférence supérieur à 500, de préférence supérieur à 1000 et/ou inférieur à 10 000, de préférence inférieur à 5 000, de préférence inférieur à 2 000. Un rapport R compris entre 200 et 1600 est particulièrement avantageux, notamment pour les cordons destinés aux torches à plasma ou à flamme de grande vélocité à injection de matière axiale.

De préférence, (D₉₀-D₁₀)/D₅₀ est supérieur de 1 et/ou inférieur à 1,8.

Dans un mode de réalisation, pour une taille médiane de particules inorganiques comprise entre 0,2 à 0,5 micromètre, le percentile 10 (D₁₀) de l'ensemble de particules inorganiques est de préférence supérieur à 50 nm, de préférence supérieur à 100 nm, de préférence supérieur à 150 nm, et le percentile 90 (D₉₀) de l'ensemble de particules inorganiques est de préférence inférieur à 1000 nm, de préférence inférieur à 900 nm, de préférence inférieur à 850 nm.

Dans un mode de réalisation, pour une taille médiane de particules inorganiques comprise entre 1 à 5 micromètres, le percentile 10 (D₁₀) de l'ensemble de particules inorganiques est de préférence supérieur à 0,1 micromètre, de préférence supérieur à 0,5 micromètre, et le percentile 90 (D₉₀) de l'ensemble de particules inorganiques est de préférence inférieur à 10 micromètres, de préférence inférieur à 8 micromètres.

La nature des particules inorganiques est déterminée en fonction de la nature du revêtement souhaité.

De préférence, les particules inorganiques sont en un matériau constitué, pour plus de 80%, de préférence plus de 90%, de préférence plus de 95%, voire sensiblement 100% en masse, d'un ou plusieurs des oxydes suivants, seuls ou en solution solide : Al₂O₃, SiO₂, ZrO₂, Cr₂O₃, et TiO₂.

Les particules inorganiques peuvent être en un matériau non oxyde, en particulier choisi parmi :
- les oxydes métalliques, de préférence être en alumine, en zircone, en oxyde de titane, en oxyde de chrome, en oxyde d'yttrium, ou en une combinaison de plusieurs de ces oxydes, par exemple en mullite ou en spinelle, et/ou
- les cermets à base de carbure, les carbures pouvant être par exemple des carbures de chrome, de tungstène, de titane, de tantale, de zirconium, lesdits carbures étant associés à une phase métallique, et/ou
- les composites SiC-YAG, « YAG » signifiant « Yttrium-Aluminium Garnet », permettant la projection thermique d'un composé à base de SiC, et/ou
- les céramiques telles que les nitrures, les borures et les carbo-nitrures, éventuellement associés à une phase métallique sous forme de cermets, et/ou
- les métaux réfractaires ou alliages métalliques réfractaires présentant de préférence une température de fusion supérieure à 2500 K, et/ou
- les alliages métalliques spéciaux tels que les amorphes métalliques, les quasi-cristaux ou approximants, et plus largement les alliages métalliques non tréfilables.

Les alliages métalliques spéciaux sont classiquement des alliages intermétalliques, et en particulier des alliages à rupture mécanique fragile tels que les amorphes métalliques ou les verres métalliques, les quasi-cristaux ou approximants (c'est à dire les phases approximantes de quasi-cristaux), comme décrit par exemple dans https://www.universalis.fr/encyclopedie/quasi-cristaux/4-phases-approximantes-et-defauts/.

De préférence, les particules inorganiques sont choisies parmi les particules céramiques, les particules d'alliage intermétallique, les particules d'amorphes métalliques et les particules de quasi-cristaux ou de phases approximantes.

Des particules inorganiques en carbure sont en particulier bien adaptées à la technologie HVOF.

Les particules inorganiques sont noyées, de préférence dispersées de manière sensiblement uniforme, dans une matrice 24 liant lesdites particules inorganiques.

La matrice est sensiblement constituée en un matériau organique, de manière à être réduite sous forme de cendres lors de la projection.

La teneur volumique en plastifiant peut être supérieure à 1%, de préférence supérieure à 4% et/ou inférieure à 10%, de préférence inférieure à 8 %, en pourcentage en volume sur la base du volume du cœur ou de la matrice, hors solvant. Le plastifiant peut être tout plastifiant connu, par exemple un phtalate, en particulier du BBP (ButylBenzylPhtalate), ou de l'alcool polyvinylique (ou « PVA » en abrégé d'après l'expression en anglais).

Dans un mode de réalisation préféré, le complément à 100% du liant polymère dans la matrice comporte, de préférence est constitué, hors impuretés et résidus de solvant, par un lubrifiant, de préférence de la glycérine. Le lubrifiant peut en particulier constituer 10% à 20% du volume du cœur.

### Gaine

La gaine 20 contribue à la flexibilité du cordon en renforçant son aptitude à subir des courbures sans dégradation. En particulier, elle permet au cordon d'être enroulé sans dégradation visible, notamment sans fissuration ou désolidarisation de ses composants. La gaine contribue aussi à la ténacité du cordon, nécessaire du fait du petit diamètre extérieur équivalent du cordon, et confère un état de surface favorisant le glissement, ce qui facilite un avancement du cordon à travers l'orifice d'injection de la torche et limite l'usure provoquée sur les parties de la torche avec lesquelles le cordon est en contact, et notamment l'orifice d'injection.

La gaine entoure le cœur sur toute la longueur du cordon. Elle a de préférence une épaisseur constante dans un plan perpendiculaire à la direction de la longueur du cordon, de préférence dans un plan quelconque perpendiculaire à la direction de la longueur du cordon.

De préférence, le rapport de l'épaisseur de la gaine, en micromètres, sur le diamètre extérieur équivalent du cordon, en micromètres, est supérieur à 0,03 et inférieur à 0,6, de préférence supérieur à 0,05, voire supérieur à 0,1 et/ou inférieur à 0,5, voire inférieur à 0,3, voire inférieur à 0,2. Un rapport compris entre 0,05 et 0,5 est tout particulièrement adapté lorsque l'ensemble de particules inorganiques présente une taille médiane inférieure à 5 micromètres.

De préférence, le constituant principal de la gaine est un polymère de la même famille, voire de même composition chimique, voire de même formule brute que le liant polymère de la matrice du cœur du cordon. Le monomère réticulé pour former le polymère de gaine est de préférence le même que celui du liant polymère.

Le polymère de gaine représente de préférence entre 55% et 75%, de préférence environ 65% du volume de la gaine, hors solvant.

De préférence, la gaine comporte un lubrifiant, dit « lubrifiant de gaine », de préférence de la glycérine, en une teneur de préférence supérieure à 25%, en pourcentage en volume sur la base de la gaine, hors solvant. Le lubrifiant de gaine facilite le cofilage lors de sa fabrication, limite l'usure des pièces de la torche sur lesquelles le cordon glisse, et, en facilitant le glissement, limite le risque de flambage du cordon lors de son injection dans le flux de plasma ou la flamme, ce qui contribue à la qualité du revêtement fabriqué.

Le complément à 100% du polymère de gaine et du lubrifiant de gaine est de préférence constitué d'impuretés organiques, en particulier résultant d'additifs organiques comme un plastifiant utilisé pour mettre en forme la gaine du cordon lors de sa fabrication.

De manière générale, les compositions de la matrice et de la gaine sont déterminées de manière à obtenir un faible taux de cendres pour le cordon. Le taux de cendres, résultant de la présence du liant polymère, du lubrifiant de matrice, du polymère de gaine, du lubrifiant de gaine et du plastifiant utilisés, est inférieur à 2,5%, de préférence inférieur à 2%, voire inférieur à 1%, en pourcentage massique sur la base de la masse du cordon. L'homme du métier sait adapter une composition afin d'en réduire le taux de cendres, éventuellement en réalisant quelques tests simples.

Un taux de cendres supérieur à 3% implique une teneur élevée en composants organiques et une pollution significative de la torche. Il en résulte d'importantes perturbations du procédé et une source de défauts dans le revêtement obtenu par la projection thermique.

En particulier, de préférence, le polymère de gaine et/ou le liant polymère de la matrice, de préférence la charge organique constituée du polymère de gaine et du liant polymère de la matrice est/sont constituée(s), pour plus de 80%, plus de 90%, plus de 95%, de préférence sensiblement 100% en masse, d'un dérivé cellulosique, en pourcentage en volume sur la base de la gaine ou du liant polymère, respectivement, hors solvant. Un dérivé cellulosique permet avantageusement un taux de cendres très faible, typiquement inférieur à 1%, en pourcentage massique sur la base de la masse du cordon.

De préférence, le dérivé cellulosique est choisi parmi les ethers de cellulose, de préférence parmi la méthylcellulose (MC), l'éthylcellulose (EC), la méthyléthylcellulose (MEC), l'hydroxyméthylcellulose (HMC), l'hydroxyéthylcellulose (HEC), la méthylhydroxyéthylcellulose (MHEC), l'hydroxyméthyléthylcellulose (HMEC), l'hydroxypropylcellulose (HPC), l'hydroxypropylméthylcellulose (HPMC), l'hydroxypropyléthylcellulose (HEPC), la carboxyméthylcellulose (CMC) et leurs mélanges. De préférence, le dérivé cellulosique est choisi parmi les hydroxyéthylcelluloses, en particulier la méthylhydroxyéthylcellulose, car cette sous-famille de cellulose présente des propriétés rhéologiques bien adaptées à la fabrication d'un cordon de faible diamètre et dont l'ensemble des particules inorganiques a une taille médiane inférieure à 10 micromètres.

La teneur en alcalins, en particulier en Na, dans le dérivé cellulosique est de préférence inférieure à 1%, en pourcentage massique sur la base de la masse dudit dérivé cellulosique. Cette caractéristique permet avantageusement de limiter le taux de cendres et la corrosion à long terme des torches. De préférence, le dérivé cellulosique ne présente pas ou peu de fibres de cellulose.

Un cordon selon l'invention peut être fabriqué par tout procédé classique, en particulier par cofilage d'une première pâte destinée à former le cœur du cordon et d'une deuxième pâte destinée à former la gaine. Un procédé de ce type est en particulier décrit dans FR 1 443 142.

Un procédé tel que décrit dans GB 1 151 091A est tout particulièrement adapté.

La flexibilité du cordon peut être facilement ajustée en ajustant la quantité de liant polymère du cœur ainsi que sa viscosité et/ou la viscosité du polymère de gaine.

### Applications

Un cordon selon l'invention est particulièrement bien adapté pour les torches à plasma, et en particulier pour les torches à plasma à injection axiale, en particulier pour les torches à plasma multi-cathodes, aussi qualifiées de « multi-chambres ».

La flexibilité du cordon selon l'invention lui permet d'être enroulé autour d'un mandrin afin d'être déroulé pendant la réalisation du revêtement. La projection peut être ainsi sensiblement continue. La gaine assure également un contact lisse avec l'orifice d'injection, ce qui limite son usure.

La rigidité du cordon est cependant suffisante pour autoriser une injection sensiblement axiale, de préférence à l'aide d'un dispositif d'entrainement déporté en amont de la torche. Cette injection axiale favorise l'homogénéité du chauffage des particules inorganiques, homogénéise la répartition du jet de particules inorganiques dans la tuyère d'écoulement, ce qui en limite l'encrassement, et améliore la reproductibilité et la qualité du revêtement.

La quantité limitée de phase liquide, et en particulier de solvant, limite la quantité d'énergie consommée et maximise l'énergie disponible pour faire pyroliser la gaine et la matrice et faire fondre les particules inorganiques.

La taille des particules inorganiques est choisie en fonction du dispositif de projection et de la microstructure souhaitée pour le revêtement.

Depuis l'entrée du cordon dans la chambre 17 de la torche, la séquence d'évènements suivante se déroule :
- pyrolyse de la gaine et du liant polymère ;
- libération des particules inorganiques individuelles sans effet d'agglomération entre elles ;
- entrainement rapide dans le jet (flamme ou plasma) et fusion, totale ou partielle, en vol, des particules inorganiques ;
- impact des particules inorganiques au moins partiellement fondues sur le substrat, puis solidification de manière à créer le revêtement.

En particulier, le cordon peut être utilisé pour fabriquer :
- un revêtement de protection mécanique ou chimique, notamment contre la corrosion par des espèces chimiques, des vapeurs, le plasma de gravure ;
- une barrière environnementale ou une barrière thermique ;
- un revêtement à fonction tribologique, un revêtement anti-usure, un revêtement isolant électriquement, ou un revêtement conducteur électriquement.

De préférence, le revêtement a une épaisseur comprise entre 10 et 500 micromètres.

### Exemples

Les exemples non limitatifs suivants sont donnés dans le but d'illustrer l'invention.

L'exemple 1 a été réalisé selon l'enseignement de JP2016156058, par filage de la première pâte.

Pour les autres exemples, une première pâte a été fabriquée, conformément à l'enseignement de GB 1 515 091, à partir
- d'une poudre de particules d'alumine obtenue par fusion-solidification, de 7,5 micromètres de taille médiane et de pureté supérieure à 99,5% et
- de méthylhydroxyéthylcellulose (liant polymère) présentant une viscosité de 50 mPa.s.

La viscosité de la méthylhydroxyéthylcellulose a été mesurée par un viscosimètre Höppler à 20°C sur la base d'une poudre de la méthylhydroxyéthylcellulose mélangée à de l'eau déminéralisée selon une charge massique de 2%.

Les proportions massiques des constituants de cette première pâte sont reportées dans le tableau 1 ci-dessous.

On prépare ensuite une deuxième pâte destinée à former la gaine. A cet effet, on malaxe la même méthylhydroxyéthylcellulose que celle utilisée pour la préparation de la première pâte, avec une quantité d'eau, de glycérine et de pigment colorant selon les proportions massiques indiquées dans le tableau 1 ci-dessous.

Un cofilage des première et deuxième pâtes dans une presse permet d'obtenir un précurseur de cordon souple de 3 mm, de section sensiblement circulaire, de diamètre extérieur de 3 mm et comportant une gaine présentant une épaisseur sensiblement de 350 micromètres.

Le séchage des précurseurs de cordons conduit à des cordons dont la teneur résiduelle en eau est inférieure à 5%. Les mesures d'humidité résiduelle indiquent une valeur de l'ordre de 3%. Les cordons sont enroulés sur un mandrin de 70 mm de diamètre.

### Diamètres et épaisseurs

Le diamètre extérieur du cordon et l'épaisseur de la gaine ont été mesurés à l'aide d'un Micromètre digital Tesa Micromaster^{®} 0-30 mm.

### Test de flexibilité

Pour chaque exemple :
- un échantillon d'au moins 0,5 mètre du cordon à tester est enroulé autour d'un barreau cylindrique de diamètre 25 mm, de manière à former des spires jointives, comme représenté sur la figure 3. Le cordon ne doit pas casser lors de cette opération ;
- un échantillon d'au moins 0,5 mètre du cordon à tester est enroulé autour d'un barreau cylindrique de diamètre de 70 mm, de manière à former des spires jointives, comme représenté sur la figure 3. La gaine du cordon ne doit pas présenter de fissures visibles extérieurement, à l'œil nu, ou de fissures internes visibles extérieurement, à l'œil nu, par un changement de couleur résultant de la semi-transparence de la gaine ;
- un échantillon d'au moins 0,5 mètre de cordon est soumis à un test d'entrainement consistant à faire rouler, sur l'échantillon et à une vitesse de 1 m/s, un rouleau de 26 mm de diamètre et de 2 Kg. Le cordon peut se déformer légèrement et présenter une variation de diamètre inférieure à 15%, mais il ne doit pas présenter de fissures visibles extérieurement, à l'œil nu.

Si le cordon satisfait à ces 3 tests, il présente une flexibilité acceptable. S'il échoue à au moins un de ces trois tests, il présente une flexibilité inacceptable.

### Taux de cendres

Le taux de cendres est déterminé par (m₀ - m₁)/m₀, m₀ et m₁ étant respectivement les masses après calcination d'un échantillon du cordon de 3 cm de longueur, dans un four à 450°C et 950°C sous air, respectivement, pendant une durée de 1 h.

### Rapport R

Le rapport R est le rapport du diamètre extérieur équivalent de cordon, en micromètres, sur la taille médiane (D₅₀) des particules inorganiques, en micromètres.

### Variation d'enthalpie

La variation d'enthalpie liée à la décomposition des constituants organiques du cordon à 2300 K a été calculée avec le logiciel Factsage^{®} pour chaque exemple sur la base de sa formulation, en considérant :
- une injection du cordon en amont de la flamme ou du flux de plasma, entre l'orifice par lequel le flux de plasma ou la flamme sort du générateur et la buse de pulvérisation (ou de la tuyère d'écoulement) ;
- dans le cas d'une torche à plasma de grande vélocité, une atmosphère neutre, c'est-à-dire sans oxygène, ni hydrogène, et des produits de décomposition du cordon de type CₓH_{y,} ;
- dans le cas d'une torche à flamme de grande vélocité (type HVOF), une atmosphère oxydante et une décomposition directe sous forme de CO₂ et H₂O ;
- une mesure d'eau résiduelle dans le cordon de 3% après séchage.

L'apport en composés organiques dû à la présence d'une gaine éventuelle a été pris en compte pour la détermination d de la quantité et de la nature des produits organiques du cordon.

Dans le tableau 1 ci-dessous, la variation d'enthalpie est fournie en kJ/mol d'alumine.

La variation d'enthalpie en atmosphère neutre est considérée comme particulièrement avantageuse lorsqu'elle est la plus faible possible, en particulier inférieure ou égale, en valeur absolue, à 1000 kJ/mol d'alumine.

La variation d'enthalpie en atmosphère oxydante est considérée comme particulièrement avantageuse lorsqu'elle est inférieure à + 1000 kJ/mol d'alumine.

La quantité de particules inorganiques est fournie en pourcentage volumique sur la base du volume du cœur du cordon, sans tenir compte du solvant.

L'exemple 1 (comparatif) réalisé selon l'enseignement de JP2016156058 ne comporte pas de gaine. L'exemple 3 (comparatif) est réalisé selon l'enseignement de GB 1 151 091, mais avec des particules inorganiques plus fines. Les exemples 4* et 5* sont selon l'invention.

**[Tableau 1]**

| Exemples | Préférences Invention | 1 | 2 | 3 | 4* | 5* |
|---|---|---|---|---|---|---|
| **Caractéristiques du cordon** | | | | | | |
| Diamètre extérieur équivalent (micromètres) | 1000 - 3500 | 3000 | 3000 | 3000 | 3000 | 3000 |
| Taux de cendres | <5% | <5% | <5% | <5% | <5% | <5% |

| **Formulation de la première pâte pour la formation du cœur (% massique)** | | | | | | |
|---|---|---|---|---|---|---|
| Quantité de particules inorganiques (alumine) | | | 75,7 | 37 | 80 | 65,8 |
| Polymère MHEC | | | 1,5 MHEC | 35 MHEC | 5 MHEC | 9,9 MHEC |
| Plastifiant (PVA) | | | 1,5 | 0 | 0 | 0 |
| Hydroxyde d'aluminium | | | 3,8 | 0 | 0 | 0 |
| Lubrifiant (glycérine) | | | 0,8 | 5 | 5 | 5,3 |
| % eau | | | 16,7 | 23 | 10 | 19 |

| **Formulation de la deuxième pâte pour la formation de la gaine (% massique)** | | | | | | |
|---|---|---|---|---|---|---|
| Polymère MHEC | | NA | 24,7 MHEC | | | |
| Lubrifiant (glycérine) | | NA | 11,5 | | | |
| Colorant | | NA | 0,3 | | | |
| % eau | | NA | 63,5 | | | |

| **Caractéristiques du cœur (vol % sur la base du cœur, hors solvant)** | | | | | | |
|---|---|---|---|---|---|---|
| Particules inorganiques | Alumine | Alumine | Alumine | Alumine | Alumine | Alumine |
| Quantité de particules inorganiques | > 40% | 6,3% | 81,1% | 25,5% | 73,4% | 61,0% |
| D₅₀ des particules inorganiques (micromètres) | < 10 micromètres | 1,2 micromètres | 7,5 micromètres | 7,5 micromètres | 7,5 micromètres | 7,5 micromètres |
| Liant polymère de la matrice | | 93,7% Fibres de cellulose | 4,2% de MHEC | 63,6% de MHEC | 12,1% de MHEC | 23,8% de MHEC |
| Plastifiant (PVA) | | 0% | 5,3% | 0% | 0% | 0% |
| Hydroxyde d'aluminium | | 0% | 6,7% | 0% | 0% | 0% |
| Lubrifiant (glycérine) | | | 2,7% | 10,9% | 14,5% | 15,2% |

| **Caractéristiques de la gaine (vol % sur la base de la gaine, hors solvant)** | | | | | | |
|---|---|---|---|---|---|---|
| Polymère de la gaine | Dérivés cellulose | - | 65% de MHEC | 65% de MHEC | 65% de MHEC | 65% de MHEC |
| Lubrifiant (glycérine) | | - | 35% | 35% | 35% | 35% |
| Epaisseur de la gaine (micromètres) | 100 à 500 | 0 | 350 | 350 | 350 | 350 |
| Rapport R | De préférence 200 à 20000 | 2500 | > 60 | 400 | 400 | 400 |

| **Résultats** | | | | | | |
|---|---|---|---|---|---|---|
| Test flexibilité | Acceptable | Acceptable | Inacceptable | Acceptable | Acceptable | Acceptable |
| Variation d'enthalpie en KJ / mol de matériau de particules inorganiques | Atmosphère neutre ≥ -1000 | < -1000 | -475 | -1530 | -825 | -710 |
| | Atmosphère oxydante < 1000 | > 2000 | 480 | 2980 | 1250 | 920 |

| | | | | | | |
|---|---|---|---|---|---|---|
| MHEC : méthylhydroxyéthyl cellulose ; ND : non déterminé ; NA : non applicable | | | | | | |

Comme cela apparaît clairement à présent, l'invention fournit un cordon qui, grâce à sa flexibilité, peut avantageusement être introduit, de manière continue, sensiblement selon l'axe de la torche, au cœur de la flamme ou du plasma. Les particules inorganiques sont bien dispersées au moment de leur projection. Les propriétés de décomposition thermique du cordon, en particulier sa très faible variation d'enthalpie à 2300 K, permettent d'obtenir un revêtement qui présente avantageusement une rugosité contrôlée et sans défauts, avec une consommation énergétique limitée.

Bien entendu, l'invention n'est pas limitée à aux exemples et aux modes de réalisation décrits, fournis à titre d'exemples illustratifs et non limitatifs.

## Revendications

1. Cordon destiné à l'alimentation d'une torche de projection thermique afin de réaliser un revêtement, ledit cordon présentant un diamètre extérieur équivalent (d) compris entre 1 mm et 3,5 mm et constitué d'un cœur (18) sous la forme d'un fil, et d'une gaine (20) recouvrant le cœur sur toute sa longueur,
le cœur étant constitué
- d'un ensemble de particules inorganiques (22) dont la taille médiane (D₅₀) est inférieure à 10 micromètres, les particules inorganiques représentant plus de 40% et moins de 80% du volume du cœur, lesdites particules inorganiques étant des particules en un ou plusieurs oxydes métalliques et/ou des particules de cermet à base de carbure, et/ou des particules inorganiques de SiC-YAG et/ou des particules comportant ou étant en un matériau céramique et/ou des particules en un ou plusieurs métaux ou alliages métalliques présentant un point de fusion supérieur à 2500 K et/ou des particules en un alliage métallique spécial; et
- d'une matrice (24) liant lesdites particules inorganiques, la matrice comportant :
- un liant polymère constitué, pour plus de 80% en masse, d'un dérivé cellulosique, et
- optionnellement un lubrifiant de matrice,
le liant polymère et le lubrifiant de matrice représentant ensemble plus de 90% du volume de la matrice,
la gaine (20) présentant une épaisseur comprise entre 50 micromètres et 500 micromètres et comportant :
- un polymère, dit « polymère de gaine », constitué, pour plus de 80% en masse, d'un dérivé cellulosique, et
- de préférence un lubrifiant, dit « lubrifiant de gaine »,
le polymère de gaine et le lubrifiant de gaine représentant ensemble plus de 90% du volume de la gaine,
les pourcentages volumiques étant déterminés sans tenir compte de la présence éventuelle de résidus d'un solvant,
la taille médiane d'un ensemble de particules étant le percentile 50 dudit ensemble de particules correspondant au pourcentage de 50% en nombre, sur la courbe de distribution granulométrique cumulée des tailles de particules dudit ensemble de particules, réalisée à l'aide d'un granulomètre laser, lesdites tailles de particules étant classées par ordre croissant,
le taux de cendres dudit cordon étant inférieur à 2,5%, le taux de cendres étant déterminé par (m0 - m1)/m0, m0 et m1 étant respectivement les masses après calcination d'un échantillon dudit cordon de 3 cm de longueur, dans un four à 450°C et 950°C sous air, respectivement, pendant une durée de 1 heure.

2. Cordon selon la revendication précédente, dans lequel ledit taux de cendres est inférieur à 1%.

3. Cordon selon l'une quelconque des revendications précédentes, dans lequel le rapport (R) du diamètre extérieur équivalent (d) du cordon, en micromètres, sur la taille médiane (D₅₀) de l'ensemble de particules inorganiques, en micromètres, est compris entre 200 et 20 000.

4. Cordon selon la revendication immédiatement précédente, dans lequel ledit rapport (R) est compris entre 200 et 2 000.

5. Cordon selon l'une quelconque des revendications précédentes, dans lequel la taille médiane D₅₀ de l'ensemble de particules inorganiques est inférieure à 5 micromètres.

6. Cordon selon l'une quelconque des revendications précédentes, dans lequel la viscosité du liant polymère du cœur et/ou du polymère de gaine est comprise entre 30 et 300 mPa.s à 20°C.

7. Cordon selon l'une quelconque des revendications précédentes, dans lequel la gaine contient un lubrifiant de gaine, la teneur dudit lubrifiant de gaine étant supérieure à 10% et inférieure à 50%, en pourcentage en volume sur la base du volume de la gaine, sans tenir compte de la présence éventuel d'un solvant.

8. Cordon selon l'une quelconque des revendications précédentes, dans lequel les particules inorganiques sont choisies parmi
- les particules en alumine, en zircone, en oxyde de titane, en oxyde de chrome, en oxyde d'yttrium, ou en une combinaison de plusieurs de ces oxydes, et/ou
- des particules de cermet comportant plus de 50% en masse d'un carbure choisi parmi les carbures de chrome et/ou de tungstène et/ou de titane et/ou de tantale et/ou de zirconium, et/ou de niobium, et/ou
- des particules en un matériau céramique sous forme d'un nitrure, d'un borure, ou d'un carbo-nitrure, ledit matériau céramique étant optionnellement associé à une phase métallique sous forme de cermet, et/ou
- des particules en un matériau fragile, et/ou
- des particules en un alliage métallique amorphe, ou en un quasi-cristal ou approximant, ou en un alliage métallique non tréfilable.

9. Cordon selon l'une quelconque des revendications précédentes, dans lequel l'épaisseur de la gaine est supérieure à 200 micromètres et inférieure à 400 micromètres.

10. Cordon selon l'une quelconque des revendications précédentes, dans lequel le liant polymère et le polymère de gaine contiennent un polymère identique.

11. Ensemble comportant un mandrin d'un diamètre inférieur à 500 mm et un cordon selon l'une quelconque des revendications précédentes enroulé sur ledit mandrin.

12. Dispositif de projection thermique comportant
- une torche (12) comportant un générateur d'un flux de plasma ou d'une flamme (13) et un dispositif d'injection (14) ; et
- un cordon (15) selon l'une quelconque des revendications 1 à 10 disposé de manière à être injectable, par le dispositif d'injection, dans ledit flux de plasma ou ladite flamme générée par ledit générateur,
la torche étant apte à fondre au moins partiellement les particules inorganiques et à projeter les particules inorganiques au moins partiellement fondues à plus de 150 m/s.

13. Dispositif de projection thermique selon la revendication immédiatement précédente, dans lequel le dispositif d'injection est agencé de manière à injecter le cordon selon un axe d'injection (I) s'étendant dans un plan passant par l'axe (X) du flux de plasma ou de la flamme et formant avec un plan perpendiculaire au dit axe (X) un angle θ, en valeur absolue, supérieur à 60°, de préférence supérieur à 80°.

14. Dispositif de projection thermique selon l'une quelconque des deux revendications immédiatement précédentes, dans lequel le dispositif d'injection est agencé de manière à injecter le cordon en amont d'une buse de pulvérisation de la torche ou d'une tuyère d'écoulement de la torche.

## Patentansprüche

1. Schnur, die für die Zufuhr zu einer thermischen Spritzpistole bestimmt ist, um eine Beschichtung herzustellen, wobei die Schnur einen äquivalenten Außendurchmesser (d) zwischen 1 mm und 3,5 mm aufweist und aus einem Kern (18) in Form eines Drahts und einer Ummantelung (20), die den Kern über seine gesamte Länge umhüllt, besteht,
wobei der Kern aus Folgendem besteht:
- einer Gesamtheit von anorganischen Partikeln (22), deren mittlere Größe (D₅₀) weniger als 10 Mikrometer beträgt, wobei die anorganischen Partikel mehr als 40 % und weniger als 80 % des Volumens des Kerns darstellen, wobei die anorganischen Partikel Partikel aus einem oder mehreren Metalloxiden und/oder Cermet-Partikel auf Karbidbasis und/oder anorganische SiC-YAG-Partikel und/oder Partikel, die ein Keramikmaterial umfassen oder aus diesem bestehen, und/oder Partikel aus einem/einer oder mehreren Metallen oder Metalllegierungen, die einen Schmelzpunkt über 2500 K aufweisen, und/oder Partikel aus einer speziellen Metalllegierung sind; und
- einer Matrix (24), die die anorganischen Partikel bindet, wobei die Matrix Folgendes umfasst:
- ein Polymerbindemittel, das zu mehr als 80 Gew.-% aus einem Cellulosederivat besteht, und
- optional einen Matrixschmierstoff,
wobei das Polymerbindemittel und der Matrixschmierstoff zusammen mehr als 90 % des Volumens der Matrix darstellen,
wobei die Ummantelung (20) eine Dicke zwischen 50 Mikrometern und 500 Mikrometern aufweist und Folgendes umfasst:
- ein Polymer, als "Ummantelungspolymer" bezeichnet, das zu mehr als 80 Gew.-% aus einem Cellulosederivat besteht, und
- vorzugsweise einen Schmierstoff, als "Ummantelungsschmierstoff" bezeichnet,
wobei das Ummantelungspolymer und der Ummantelungsschmierstoff zusammen mehr als 90 % des Volumens der Ummantelung darstellen,
wobei die Volumenprozentanteile bestimmt werden, ohne das eventuelle Vorhandensein von Rückständen eines Lösungsmittels zu berücksichtigen,
wobei die mittlere Größe einer Gesamtheit von Partikeln auf der kumulierten Korngrößenverteilungskurve der Partikelgrößen der Gesamtheit von Partikeln, die mit Hilfe eines Laser-Korngrößenmessgeräts ermittelt wird, das 50. Perzentil der Gesamtheit von Partikeln ist, das anzahlbezogen einem Prozentsatz von 50 % entspricht, wobei die Partikelgrößen in aufsteigender Reihenfolge sortiert werden,
wobei der Aschegehalt der Schnur weniger als 2,5 % beträgt, wobei der Aschegehalt durch (m0 - m1)/m0 bestimmt wird, wobei m0 und m1 jeweils die Massen nach Glühen einer Probe der Schnur von 3 cm Länge in einem Ofen bei jeweils 450 °C und 950 °C unter Luft für eine Dauer von 1 Stunde sind.

2. Schnur nach dem vorhergehenden Anspruch, wobei der Aschegehalt weniger als 1 % beträgt.

3. Schnur nach einem der vorhergehenden Ansprüche, wobei das Verhältnis (R) des äquivalenten Außendurchmessers (d) der Schnur, in Mikrometern, zu der mittleren Größe (D₅₀) der Gesamtheit von anorganischen Partikeln, in Mikrometern, zwischen 200 und 20 000 beträgt.

4. Schnur nach dem direkt vorhergehenden Anspruch, wobei das Verhältnis (R) zwischen 200 und 2 000 beträgt.

5. Schnur nach einem der vorhergehenden Ansprüche, wobei die mittlere Größe D₅₀ der Gesamtheit von anorganischen Partikeln weniger als 5 Mikrometer beträgt.

6. Schnur nach einem der vorhergehenden Ansprüche, wobei die Viskosität des Polymerbindemittels des Kerns und/oder des Ummantelungspolymers zwischen 30 und 300 mPa.s bei 20 °C beträgt.

7. Schnur nach einem der vorhergehenden Ansprüche, wobei die Ummantelung einen Ummantelungsschmierstoff enthält, wobei der Anteil des Ummantelungsschmierstoffs in Volumenprozent auf Basis des Volumens der Ummantelung, ohne das eventuelle Vorhandensein eines Lösungsmittels zu berücksichtigen, mehr als 10 % und weniger als 50 % beträgt.

8. Schnur nach einem der vorhergehenden Ansprüche, wobei die anorganischen Partikel aus Folgendem ausgewählt sind:
- Partikeln aus Aluminiumoxid, aus Zirkoniumoxid, aus Titanoxid, aus Chromoxid, aus Yttriumoxid oder aus einer Kombination mehrerer dieser Oxide und/oder
- Cermet-Partikeln, die mehr als 50 Gew.-% eines Karbids umfassen, das aus Chrom- und/oder Wolfram- und/oder Titan- und/oder Tantal- und/oder Zirkonium- und/oder Niobkarbiden ausgewählt ist, und/oder
- Partikeln aus einem Keramikmaterial in Form eines Nitrids, eines Borids oder eines Karbonitrids, wobei das Keramikmaterial optional mit einer Metallphase in Form von Cermet assoziiert ist, und/oder
- Partikeln aus einem spröden Material und/oder
- Partikeln aus einer amorphen Metalllegierung oder aus einem Quasikristall oder einem Approximanten oder aus einer nicht drahtziehbaren Metalllegierung.

9. Schnur nach einem der vorhergehenden Ansprüche, wobei die Dicke der Ummantelung mehr als 200 Mikrometer und weniger als 400 Mikrometer beträgt.

10. Schnur nach einem der vorhergehenden Ansprüche, wobei das Polymerbindemittel und das Ummantelungspolymer ein identisches Polymer enthalten.

11. Anordnung, die einen Spulenkörper mit einem Durchmesser von weniger als 500 mm und eine Schnur nach einem der vorhergehenden Ansprüche, die auf den Spulenkörper gewickelt ist, umfasst.

12. Thermische Spritzvorrichtung, die Folgendes umfasst:
- eine Pistole (12), die einen Plasmafluss- oder Flammengenerator (13) und eine Injektionsvorrichtung (14) umfasst; und
- eine Schnur (15) nach einem der Ansprüche 1 bis 10, die so angeordnet ist, dass sie durch die Injektionsvorrichtung in den Plasmafluss oder die Flamme, der/die durch den Generator generiert wird, injiziert werden kann,
wobei die Pistole dazu fähig ist, die anorganischen Partikel mindestens teilweise zu schmelzen und die mindestens teilweise geschmolzenen anorganischen Partikel mit mehr als 150 m/s zu spritzen.

13. Thermische Spritzvorrichtung nach dem direkt vorhergehenden Anspruch, wobei die Injektionsvorrichtung so eingerichtet ist, dass sie die Schnur entlang einer Injektionsachse (I) injiziert, die sich in einer durch die Achse (X) des Plasmaflusses oder der Flamme verlaufenden Ebene erstreckt und mit einer zu der Achse (X) senkrechten Ebene einen Winkel θ, in absoluten Werten, größer als 60°, vorzugsweise größer als 80°, bildet.

14. Thermische Spritzvorrichtung nach einem der zwei direkt vorhergehenden Ansprüche, wobei die Injektionsvorrichtung so eingerichtet ist, dass sie die Schnur stromaufwärts einer Sprühdüse der Pistole oder einer Strömungsdüse der Pistole injiziert.

## Claims

1. Cord intended to serve as feedstock for a thermal spray torch in order to create a coating, said cord having an equivalent outside diameter (d) of between 1 mm and 3.5 mm and consisting of a core (18) in the form of a wire, and a sheath (20) covering the core along its entire length,
the core consisting
- of a collection of inorganic particles (22) of which the median size (D₅₀) is less than 10 micrometres, the inorganic particles representing more than 40% and less than 80% of the volume of the core, said inorganic particles being particles of one or more metal oxides and/or particles of carbide-based cermet, and/or inorganic particles of SiC-YAG and/or particles containing or made of a ceramic material and/or particles made of one or more metals or metal alloys having a melting point higher than 2500 K and/or particles made of a special metal alloy; and
- of a matrix (24) binding said inorganic particles, the matrix comprising:
- a polymer binder consisting, in respect of over 80% of its mass, of a cellulose derivative, and
- optionally a matrix lubricant,
the polymer binder and the matrix lubricant together representing more than 90% of the volume of the matrix, the sheath (20) having a thickness of between 50 micrometres and 500 micrometres and comprising:
- a polymer referred to as "sheath polymer" consisting, in respect of over 80% of its mass, of a cellulose derivative, and
- preferably a lubricant referred to as "sheath lubricant",
the sheath polymer and the sheath lubricant together representing more than 90% of the volume of the sheath, the volume percentages being determined without accounting for the possible presence of solvent residue, the median size of a collection of particles being the 50th percentile of said collection of particles corresponding to a percentage of 50% by number, on the cumulative particle-size distribution curve, of the sizes of particles of said collection of particles, determined using a laser granulometer, said particle sizes being ranked in increasing order,
the ash content of said cord being less than 2.5%, the ash content being determined by (m0 - m1)/m0, m0 and m1 being respectively the masses, after calcination, of a 3 cm sample length of said cord in a furnace at 450°C and 950°C, in air, respectively, for a duration of 1 hour.

2. Cord according to the preceding claim, wherein said ash content is less than 1%.

3. Cord according to either one of the preceding claims, wherein the ratio (R) of the equivalent outside diameter (d) of the cord, in micrometres, to the median size (D₅₀) of the collection of inorganic particles, in micrometres, is comprised between 200 and 20 000.

4. Cord according to the immediately preceding claim, wherein said ratio (R) is comprised between 200 and 2000.

5. Cord according to any one of the preceding claims, wherein the median size D₅₀ of the collection of inorganic particles is less than 5 micrometres.

6. Cord according to any one of the preceding claims, wherein the viscosity of the polymer binder of the core and/or of the sheath polymer is comprised between 30 and 300 mPa.s at 20°C.

7. Cord according to any one of the preceding claims, wherein the sheath contains a sheath lubricant, the content of said sheath lubricant being greater than 10% and less than 50%, as a percentage by volume on the basis of the volume of the sheath, not accounting for the possible presence of a solvent.

8. Cord according to any one of the preceding claims, wherein the inorganic particles are selected from
- particles of alumina, of zirconia, of titanium oxide, of chromium oxide, of yttrium oxide, or of a combination of several of these oxides, and/or
- particles of cermet containing more than 50% by mass of a carbide selected from the carbides of chromium and/or of tungsten and/or of titanium and/or of tantalum and/or of zirconium, and/or of niobium, and/or
- particles of a ceramic material in the form of a nitride, of a boride, or of a carbo-nitride, said ceramic material being optionally associated with a metallic phase in the form of cermet, and/or
- particles of a brittle material, and/or
- particles of an amorphous metal alloy, or of a quasi-crystal or approximant, or of a metal alloy that cannot be wire-drawn.

9. Cord according to any one of the preceding claims, wherein the thickness of the sheath is greater than 200 micrometres and less than 400 micrometres.

10. Cord according to any one of the preceding claims, wherein the polymer binder and the sheath polymer contain an identical polymer.

11. Assembly comprising a spool of a diameter less than 500 mm and a cord according to any one of the preceding claims, wound on said spool.

12. Thermal spray device comprising
- a torch (12) comprising a plasma-stream or flame generator (13) and an injection device (14); and
- a cord (15) according to any one of Claims 1 to 10 arranged in such a way as to be able to be injected, by the injection device, into said plasma stream or said flame generated by said generator,
the torch being able to at least partially melt the inorganic particles and to spray the at least partially molten inorganic particles at over 150 m/s.

13. Thermal spray device according to the immediately preceding claim, wherein the injection device is arranged in such a way as to inject the cord along an injection axis (I) extending in a plane passing through the axis (X) of the plasma stream or of the flame and making with a plane perpendicular to said axis (X) an angle θ which, in terms of absolute value, is greater than 60° and preferably greater than 80°.

14. Thermal spray device according to either one of the two immediately preceding claims, wherein the injection device is arranged in such a way as to inject the cord upstream of a spray nozzle of the torch or of a jet nozzle of the torch.
